# EUROPÄISCHE PATENTSCHRIFT

(11) **EP 4 324 941 B1**
(45) Veröffentlichungstag und Bekanntmachung des Hinweises auf die Patenterteilung: **06.05.2026**
(21) Anmeldenummer: 22191218.1
(22) Anmeldetag: 19.08.2022
(51) Int. Cl.: C21D 8/10, C22C 38/02, C22C 38/04, C22C 38/06, C22C 38/12

(54) **VERFAHREN ZUR HERSTELLUNG EINES ROHRFÖRMIGEN HALBZEUGS**
METHOD FOR PRODUCING A TUBULAR SEMI-FINISHED PRODUCT
PROCÉDÉ DE FABRICATION D'UN PRODUIT SEMI-FINI TUBULAIRE

(43) Veröffentlichungstag der Anmeldung: 21.02.2024
(73) Patentinhaber: Benteler Steel/Tube GmbH & Co. KG, 33104 Paderborn (DE)
(72) Erfinder: Runschke, Anton, 33604 Bielefeld (DE); Halfpap, Christopher, 33106 Paderborn (DE); Sasse, Daniel, 46569 Hünxe (DE); Brabander, Helwig, 33154 Salzkotten (DE); Mehren, Bernd, 47249 Duisburg (DE)
(74) Vertreter: Griepenstroh, Jörg

(56) Entgegenhaltungen:
- EP-A1- 1 264 912
- EP-A1- 2 135 962
- EP-A2- 2 006 396
- JP-A- 2000 034 538

## Beschreibung

Die Erfindung betrifft ein Verfahren zur Herstellung eines nahtlosen und warmgewalzten rohrförmigen Halbzeugs.

Die EP 1 264 912 A1 offenbart einen Automatenstahl mit guter Zerspanbarkeit beim Bearbeiten durch ein Werkzeug aus Hartmetall. Dieser Stahl wird aus einer Legierung hergestellt, die im Wesentlichen in Gewichtsprozent folgende Zusammensetzung aufweist: C 0,05-0,8%, Si 0,01-2,5%, Mn 0,1-3,5%, O 0,0005-0,01 %, S 0,01-0,2%, Al 0,001-0,020%, Ca 0,0005-0,02% und kann optional Cr bis 3,5%, Mo bis 2,0%, Cu bis 2,0%, Ni bis 4% und B 0,0005-0,01% enthalten. Zusätzlich kann Nb bis 0,2%, Ti bis 0,2%, V bis 0,5% und N bis 0,04%, Ta bis 0,5%, Zr bis 0,5% und Mg bis 0,02% enthalten sein, Rest Eisen und verschmelzungsbedingte Verunreinigungen. Zudem sind Zugaben von Pb, Bi, Se, Te, Sn und TI möglich.

Es wird zum technologischen Hintergrund zusätzlich auf die EP 2 006 396 A2, die JP 2000 034538 A und die EP 2 135 962 A1 verwiesen.

Die Zerspanbarkeit von Stählen kann durch Zugabe von Blei, Phosphor und insbesondere Schwefel verbessert werden. Hochgeschwefelte Stähle sind als Vollmaterial weit verbreitet und werden insbesondere aufgrund ihrer guten Zerspanbarkeit als Automatenstähle bezeichnet. Die Verbesserung der Zerspanbarkeit geht einher mit einer negativen Beeinflussung der mechanischen Eigenschaften sowie einer stark reduzierten Warmumformbarkeit. Die Rohrherstellung mittels Warmumformung wird dadurch erheblich erschwert. Insbesondere kann ein höherer Schwefelgehalt auch in Brüchigkeit, wie Rotbruch oder Heißbruch, resultieren. Die Brüchigkeit ist bei der Rohrherstellung besonders problematisch.

Ein zentraler Unterschied der Rohrherstellung gegenüber Vollmaterial ist das Lochen. Dieses legt Materialfehler und Materialschwachstellen im Vergleich zur nur äußeren Krafteinbringung verstärkt offen, führt weniger zum Verschweißen von Fehlern und begünstigt die Rissausbildung sowie den Rissfortschritt im Material. Gegenüber Vollmaterial haben Rohre weniger Material im Querschnitt. Bei Auftreten von Rissen, insbesondere bei Zugbelastung, können diese dadurch weniger gut kompensiert werden. Ein Aufreißen oder Abreißen des Materials wird begünstigt.

Für nahtlose, warmgeformte Rohre werden daher zumeist Schwefelgehalte im Bereich bis max. 0,05 Gew.-% eingestellt, was eine Rohrherstellung mit üblichen Legierungskonzepten und Fertigungsabläufen bei guter Rohrqualität ermöglicht. Gleichzeitig wird die Zerspanbarkeit gegenüber höheren Schwefelgehalten dadurch signifikant reduziert. Das führt dazu, dass bei zerspanenden Bearbeitungsschritten von nahtlosen warmgeformten Rohrprodukten mit geringem Schwefelgehalt, beispielsweise beim Drehen, bezogen auf das Zerspanungsvolumen höhere Bearbeitungskosten im Vergleich zu hochgeschwefeltem Vollmaterial anfallen. Ursächlich hierfür sind insbesondere eine schlechtere Spanbildung, häufigere Prozess- und Anlagenstörungen sowie kürzere Werkzeugstandzeiten sowie teilweise gröbere Oberflächen der spanend bearbeiteten Werkstücke. Es besteht ein Zielkonflikt zwischen guter Zerspanbarkeit und guten Warmformeigenschaften. Der Erfindung liegt die Aufgabe zu Grunde, ein Verfahren zur Herstellung eines nahtlosen und warmgewalzten rohrförmigen Halbzeuges mit erhöhtem Schwefelgehalt aufzuzeigen mit besonderer Eignung für die spanende Verarbeitung. Die für das Halbzeug verwendete Stahllegierung soll Fertigungs- und Qualitätsprobleme infolge schlechterer Warmumformeigenschaften durch ein besonderes Legierungskonzept verhindern bzw. reduzieren. Zudem soll ein definiertes Niveau guter mechanischer Kennwerte trotz des negativen Einflusses des Schwefels auf die mechanischen Kennwerte erreicht werden. Materialschwachstellen infolge großer oxidischer Einschlüsse sollen reduziert werden, welche die Zerspanbarkeit, insbesondere die Werkzeugstandzeiten, negativ beeinflussen. Insgesamt soll sich das Halbzeug sehr gut für die spanende Verarbeitung eignen und insbesondere eine sehr gute Zerspanbarkeit besitzen.

Ein Verfahren zur Herstellung eines solchen Halbzeugs ist Gegenstand des Patentanspruchs 1.

Das nach dem Verfahren hergestellte rohrförmige Halbzeug, das nahtlos und warmgewalzt ist und für eine spanende Verarbeitung vorgesehen ist, besteht aus folgender Stahllegierung, wobei alle Angaben in Gewichtsprozent sind:

| | |
|---|---|
| C | 0,04 - 0,48 |
| Si | max. 0,60 |
| Mn | 1,10 - 2,90 |
| S | 0,10 - 0,40 |
| Al | 0,002 - 0,060 |
| Ca | 0,0001 - 0,02 |
| O | max. 80 ppm |

und optional

| | | |
|---|---|---|
| V | max. | 0,5 |
| N | max. | 0,15 |
| Pb | max. | 0,1 |
| P | max. | 0,1 |
| B | max. | 0,01 |
| N+P | max. | 0,2 |
| Bi | max. | 0,1 |
| Te | max. | 0,07 |
| Se | max. | 0,2 |
| Ni | max. | 2 |
| Cu | max. | 0,8 |
| Nb | max. | 0,3 |
| Ti | max. | 0,5 |

Rest Eisen sowie erschmelzungsbedingte Verunreinigungen und Begleitelemente, wobei das Verhältnis Mn zu S 3,3:1 bis 30:1 Gew.-% beträgt. Begleitelemente umfassen alle Zusätze, die nicht zulegiert werden und sich z.B. durch einen Schrott-Anteil ergeben. Sie kommen bei der Herstellung von Sekundärstahl, z.B. Elektrostahl, üblicherweise vor. Alternativ ist der Einsatz von Primärstahl im erfindungsgemäßen Verfahren ebenfalls möglich.

Ein wesentliches Merkmal der Erfindung ist es, Schwefel zuverlässig und geeignet zu binden, um die Warmumformeigenschaften des Halbzeuges zu verbessern. Das Abbindung erfolgt insbesondere durch Legieren von Mangan, welches eine hohe Affinität zu Schwefel besitzt und Mangansulfid ausbildet. Um eine zuverlässige Abbindung zu gewährleisten, wird ein Mindestgehalt von 1,1 Gew.-% Mn vorgegeben. Des Weiteren wird ein Verhältnis von Mn zu S von mindestens 3,3:1 Gew.-% und max. 30:1 Gew.-% vorgegeben. Ein zu hoher Mangangehalt führt zu Aufhärtung des Stahls und reduziert die Zerspanbarkeit. Der Mangangehalt wird daher auf max. 2,9 Gew.-% Mn, bevorzugt auf max. 1,8 Gew.-% Mn begrenzt.

Das Abbinden des Schwefels stellt sicher, dass keine schädlichen Gehalte von niedrigschmelzenden Eisensulfiden (Schmelzpunkt ca. 1200°C) auftreten, welche Heißbruch im Rohrherstellprozess verursachen können. Insbesondere durch Ausbildung niedrigschmelzender Eutektika kann der Schmelzpunkt auf unter 1000°C absinken und insbesondere Rotbruch verursachen. Eisensulfid lagert sich insbesondere entlang der Korngrenzen ab. Dadurch wird das Material zusätzlich geschwächt und interkristalliner Bruch begünstigt. Durch Legieren von Mangan in den genannten Grenzen bilden sich dagegen bevorzugt hochschmelzende Mangansulfide (Schmelzpunkte ca. 1600°C). Der Anteil der Eisensulfide an den vorliegenden Sulfiden beträgt maximal 6 %, vorzugsweise maximal 3 %.

Im Kern eines Knüppels oder auch in oberflächennahen Bereichen des Knüppels oder des Halbzeugs können fertigungsbedingt abweichende Schwefel-Gehalte sowie eine abweichende Sulfid-Zusammensetzung auftreten, ohne dass der Knüppel insgesamt von den vorgegebenen Anteilen bzw. Gehaltsspannen abweicht.

Wichtig für das erfindungsgemäße Verfahren ist zudem, dass das Knüppelmaterial auf geeignete Weise desoxidiert ist. Sauerstoff kann insbesondere durch Modifikation der Mangansulfide die Zerspanbarkeit verbessern. Bei zu hohen Sauerstoffgehalten ist eine Rohrherstellung bei guter Qualität unter anderem aufgrund von Fehlstellen jedoch nicht möglich. Der Sauerstoffgehalt wird daher auf max. 80 ppm und vorzugsweise max. 60 ppm zu begrenzt. Hierfür wird als zentrales Element Aluminium verwendet und der Schmelze zur Desoxidation zugegeben. Silizium und Mangan wirken ebenfalls desoxidierend, allerdings mit deutlich geringerer Affinität zu Sauerstoff als Aluminium.

Zusätzlich wird die Schmelze einer Kalziumbehandlung unterzogen, wodurch die Oxide, insbesondere die Aluminiumoxide, modifiziert werden. Mit einer Gasspülung werden die Verbindungen teilweise ausgespült und ein Al-Gehalt von 0,002 - 0,060 Gew.-% eingestellt. Ein Mindestgehalt Al bleibt prozessbedingt im Material zurück. Die Begrenzung des Al-Gehalts ist erforderlich, da ein zu hoher Al-Wert zur Einbringung von Materialfehlern während des Abgießens führen kann, was wiederum für die Warmumformung bei der Rohrherstellung nachteilig ist. Zusätzlich würde dies die Bildung von größeren Clustern aus Aluminiumoxiden begünstigen, die ebenfalls nachteilig sind und beispielsweise aufgrund von hoher Härte den Werkzeugverschleiß bei der Zerspanung erhöhen. Der Al-Gehalt kann daher bei allen erfindungsgemäßen Legierungen auf einen bevorzugten Bereich von 0,002 bis 0,020 Gew.-% beschränkt werden.

Mit der Kalziumbehandlung werden im Material befindliche Oxide, insbesondere Aluminiumoxid, modifiziert. Es werden insbesondere Kalziumaluminate gebildet. Das Kalzium kann dabei auf verschiedene Weisen, beispielweise als Kalzium-Silizium-Draht, zugegeben werden. Oxide mit Kalziumanteil haben die positive Eigenschaft, dass sie den Spanbruch verbessern. Der negative Einfluss auf den Werkzeugverschleiß wird reduziert, da verschleißfördernde harte Aluminiumoxide in ihrer Anzahl stark reduziert werden. Ein gewisser Anteil kalziumbehandelten Oxiden kann daher im Material verbleiben. Während einer Gasspülung der Legierung wird ein Großteil der Einschlüsse ausgespült. Kalziumaluminate lassen sich dabei im Vergleich zu unbehandelten Aluminiumoxiden einfacher ausspülen. Insgesamt ermöglicht dies unter anderem auch eine verbesserte Kontrolle des Al-Gehaltes. Kalzium hat zudem Einfluss auf die Ausbildung von Mangansulfiden. Eine Verbindung von Mangansulfiden mit Ca führt zu einer Vergrößerung der Einschlüsse, was die Zerspanbarkeit ebenfalls positiv beeinflusst. Zusätzlich wird Längung der Sulfide während des Warmwalzprozesses bei diesen Einschlüssen reduziert. Eine Verbindung des Schwefels mit Kalziumaluminaten oder mit Kalzium sind ebenfalls möglich. Der im Material verbleibende Kalziumgehalt liegt im Bereich von 0,0001 - 0,02 Gew.-%.Da hohe Kalzium-Gehalte eine Vormaterialherstellung insbesondere im Strangguss erschweren, beträgt der Ca-Gehalt vorzugsweise 0,0005 - 0,01 Gew.-%. Blei trägt ebenfalls zur Verbesserung der Zerspanbarkeit bei. Blei verbessert den Spanbruch und hat eine schmierende Wirkung zwischen Werkstück und Werkzeug. Aufgrund seiner toxischen Eigenschaften ist der Gehalt von Blei auf max. 0,1 Gew-% begrenzt und beträgt bevorzugt max. 0,035 Gew.-%.

Kohlenstoff erhöht als ein zentrales Element die Festigkeit in Stahl. Der Mindestgehalt wird daher mit 0,04 Gew.-% vorgegeben. Ein zu hoher C-Gehalt verstärkt insbesondere den Werkzeugverschleiß, weshalb eine Obergrenze von 0,48 Gew.-% vorgegeben wird.

Silizium erhöht die Festigkeit und insbesondere die Streckgrenze. Gleichzeitig wird die Schweißbarkeit kaum beeinflusst. Silizium reduziert jedoch Duktilität und Zerspanbarkeit. Der Gehalt wird auf max. 0,60 % Gew.-% begrenzt. Der Si-Gehalt kann mit 0,20 bis 0,60 Gew.-% vorgegeben werden. Insbesondere für Automatenstähle mit höheren Anforderungen an die mechanischen Kennwerte, die nach der Zerspanung geschweißt werden, ist dies vorteilhaft.

Phosphor und Stickstoff verbessern die Zerspanbarkeit, insbesondere den Spanbruch. Die Elemente wirken sich versprödend auf das Material aus und verschlechtern die mechanisch technologischen Eigenschaften sowie die Warmumformeigenschaften. Der Gehalt wird daher auf P max. 0,1 Gew.-% und N max. 0,15 Gew.-% begrenzt. Insbesondere bei Rohren mit besonderen Anforderungen an die mechanischen Kennwerte beträgt der Gehalt bevorzugt P max. 0,025 Gew.-% und N max. 0,05 Gew.- %. Die Gehalte von P und N dürfen in Summe 0,2 Gew.-% nicht überschreiten. Alternativ kann Bor legiert werden, das ebenfalls versprödend wirkt. Bor erhöht unter anderem die Festigkeit, was zu einem erhöhten Werkzeugverschleiß führen kann und wirkt sich negativ auf die Warmumformbarkeit aus. Der Bor-Gehalt wird daher auf max. 0,01 Gew.- % und vorzugshalber max. 0,002 Gew.-% begrenzt. Eine generelle Herstellbarkeit mit Borgehalten oberhalb dieser Spannen ist mit dem erfindungsgemäßen Verfahren möglich, aber nicht vorteilhaft.

Zu einer weiteren Verbesserung der Zerspanbarkeit kann dem Stahl Bismut, Tellur und/oder Selen legiert werden. Der Effekt beruht unter anderem auf der Anreichung in Mangansulfiden bzw. in der Nähe von Mangansulfiden. Die Elemente reduzieren bei höheren Anteilen allerdings die Warmumformbarkeit. Daher werden die Gehalte auf Bismut max. 0,1 Gew.-%, Tellur max. 0,07 Gew.-% und Selen max. 0,2 Gew.-% begrenzt. Höhere Tellurgehalte können unter anderem die Wahrscheinlichkeit für Oberflächenfehler erhöhen. Der Tellurgehalt kann daher bevorzugt auf max. 0,03 % begrenzt werden. Aufgrund der reduzierten Warmumformeigenschaften sind Selengehalte bis 0,12 % zu bevorzugen.

Für die Erfindung besonders geeignete Legierungen sind in den Tabelle 1 genannt, wobei alle in der Tabelle genannten Legierungen (alle Angaben in Gew.-%, außer O) Al 0,002-0,060; Ca 0,001- 0,02 sowie O max. 80 ppm und optional P max. 0,1; Pb max. 0,1; N max. 0,15; Bi max. 0,1; Te max. 0,07; Se max. 0,2; B max. 0,01; Ni max. 2; Cu max. 0,8, Nb max. 0,3; Ti max. 0,5; N+P max. 0,2; Rest Eisen und erschmelzungsbedingte Verunreinigungen und Begleitelemente enthalten, wobei das Verhältnis von Mn/S in dem Bereich von 3,3:1 bis 30:1 liegt. Das nach dem Verfahren hergestellte Halbzeug besitzt vorzugsweise folgende mechanische Kennwerte: Re min. 190 MPa; Rm min. 310 MPa, A min. 7 %.

Die Herstellung der rohrförmigen Halbzeuge beginnt mit der Bereitstellung von stranggegossenen oder vorumgeformten Knüppeln mit unterschiedlichen Querschnittsgeometrien, wobei Rundknüppel zu bevorzugen sind, aus einer der vorstehend genannten Stahllegierungen. Ein Knüppel wird in kleinere Blöcke eingeteilt. Das Einteilen in Blöcke kann im kalten oder im warmen Zustand erfolgen.

Für die Weiterverarbeitung werden die Blöcke auf eine Temperatur von 1100°C - 1400°C erwärmt. Die Blöcke werden mittels Lochpresse gelocht. Dadurch entsteht ein Hohlblock. Dieser Hohlblock wird unter Abnahme der Wanddicke (WD) und des Außendurchmessers mittels Schrägwalzen elongiert. Alternativ erfolgt das Lochen des Blockes in einem Schrägwalzprozess unter Zuhilfenahme eines Innenwerkzeugs. Dabei können verschiedene Walzengeometrien und Anzahl an Schrägwalzen (2 oder 3) verwendet werden. Auch verschiedene Führungseinrichtungen, wie Führungslineal, Führungsscheiben oder Führungsrollen, können eingesetzt werden. Während der vorstehend genannten Prozesse weist das Material eine Mindesttemperatur von 1.000°C auf.

Der elongierte Hohlblock wird anschließend im warmen Zustand bei mindestens 750°C nochmals gelängt. Hierfür eignet sich das Stoßbankverfahren, bei welchem der gelochte Hohlblock auf einer Dornstange als Innenwerkzeug durch in Reihe angeordnete Gerüste, mit nicht angetriebenen Rollen, abgestreckt wird oder ein lineares Walzwerk mit Innenwerkzeug und angetriebenen Gerüsten, auch als Rohrkontiverfahren bezeichnet, bzw. dessen Weiterentwicklungen wie bspw. die Multi-stand Plug Mill bzw. Multi-stand Pipe Mill (MPM) bei dem das Innenwerkzeug kontrolliert geführt wird. Es kann eine verschiedene Anzahl an Walzen je Gerüst verwendet werden. Ein Anstellen der Walzen während des Walzprozesses ist verfahrensabhängig möglich. Durch das Materialkonzept, insbesondere da nahezu keine FeS vorliegen, können hierbei auch geringere Temperaturen verwendet werden. Brüchigkeit, insbesondere Rotbrüchigkeit, tritt nicht auf. Temperaturen unmittelbar nach dem Längen des Hohlblocks in Stoßbank, Rohrkontiwalzwerk sowie den beschriebenen Weiterentwicklungen im Bereich 900 - 1130 °C sind zu bevorzugen. Eine Mindesttemperatur von 750°C darf jedoch innerhalb des Walzprozesses niemals unterschritten werden.

Alternativ kann auch das Stopfenwalzverfahren verwendet werden. Dabei wird der Hohlblock unter Einsatz von Arbeitswalzen auf eine Stopfenstange mit Walzstopfen gewalzt, die gegen ein Widerlagen abgestützt ist. Weitere Alternativen zum Elongieren sind ein Schrägwalzwerk, z.B. Asselwalzwerk, Diescherwalzwerk oder Planetenschrägwalzwerk mit 3 oder 4 Walzen und kontrolliert geführtem Innenwerkzeug. Auch bei diesen Alternativen darf genannte Mindesttemperatur von 750°C nicht unterschritten werden.

Die finale Geometrie wird in einem Endwalzprozess ohne Innenwerkzeug bei einer Temperatur des Materials bei Prozessbeginn von 850 °C - 1200 °C und vorzugsweise 900 - 1100 °C eingestellt. Hierfür kann ein Streckreduzierwalzwerk, ein Reduzierwalzwerk oder ein Maßwalzwerk verwendet werden. Das vorangegangene Zwischenprodukt kann hierfür optional vorab wieder erwärmt werden. Auch eine induktive Wiedererwärmung innerhalb des Prozesses ist möglich. Die Walzendtemperatur nach finaler Umformung liegt in einem Bereich von 740°C - 1.150°C und bevorzugt bei 800 - 1070°C. Abschließend werden die rohrförmigen Halbzeuge abgekühlt beispielsweise auf einem Kühlbett. Das Kühlen kann bis auf Raumtemperatur erfolgen, alternativ kann vorgesehen sein, dass vor einem finalen Abkühlen auf Raumtemperatur ein Zwischenschritt wie eine Wärmebehandlung und/oder ein Richten durchgeführt wird.

Oberflächliche Temperaturabweichungen sind bei allen Produktionsstufen möglich, z.B. an den Rohrende oder Kontaktflächen, wie Walzen- oder Rollen, wobei die durchschnittliche Temperatur über das Zwischenprodukt nicht die genannten Werte unter- oder überschreiten darf.

Auf Werkstoffebene führt die Kombination von Materialanalyse, Warmumformung und Temperaturführung dazu, dass eine feine Verteilung von Mangansulfiden im Material vorliegt. Bei Mangansulfiden erfolgt während der Walzung eine Längung in Walzrichtung. Kleinere Rohrabmessungen weisen im Mittel eine stärkere Längung der Mangansulfide auf. Zumeist bleibt eine gewisse Krümmung der gelängten Mangansulfide erhalten. Die Krümmung nimmt dabei mit dem Grad der Längung der Mangansulfide sowie des Rohres ab. Mangansulfide können eine reduzierte Längung aufweisen oder eine kugelartige Form beibehalten, wenn die Mangansulfide in Verbindung mit anderen Elementen, wie beispielweise Kalzium, vorliegen.

Die erfindungsgemäßen Prozessführung mit dem verwendeten Legierungskonzept ermöglicht die Herstellung bei vergleichsweise geringeren Temperaturen und ermöglicht dadurch die Einsparung von Energie und damit die Reduzierung der CO2-Emmisionen. Gleichzeitig wird der Prozess resistenter gegen Prozessstörungen, da auch kühlere Hohlblöcke bzw. Zwischenprodukte gefertigt werden können, ohne das Rotbruch auftritt. Die mechanischen Eigenschaften des Halbzeuges sind bei dem erfindungsgemäßen Verfahren trotz des hohen Schwefelgehalts gut.

Zur weiteren Verbesserung der mechanischen Kennwerte kann Vanadium legiert werden. Vanadium verfeinert das Korn. Es führt zur Verbesserung der Festigkeit und Zähigkeit, gleichzeitig wird die Zerspanbarkeit reduziert. Vanadium-Gehalte von 0,5 % sollten nicht überschritten werden. Optional kann eine V-Spanne von 0,06 - 0,17 % verwendet werden, die verbesserte mechanische Kennwerte mit einer sehr hohen Zerspanbarkeit verbindet.

Die mechanischen Kennwerte auf Basis von Zugversuchen bei Raumtemperatur (RT) von besonders geeigneten Legierungen sind zu den Legierungen sind in Tabelle 1 sowie gemäß der Unteransprüche angegeben. Die Zugversuche können nach European Standard EN 10002-1 oder International Standard ISO 6892-1 durchgeführt werden. Die Ober- und Unterseiten der Proben können dabei bearbeitet oder unbearbeitet, d.h. den Rohroberflächen entsprechend, sein. Üblicherweise werden Flachproben verwendet. Die Legierungen können optional mit vorgegebener Kerbschlagarbeit in Joule gefertigt werden. Die Kerbschlagarbeit kann für die in den Ansprüchen angegeben Legierungen mit dem Verfahren nach European Standard EN 10045-1 oder International Standard ISO 148-1 ermittelt werden. Zur Ermittlung wurden Charpys in Längsrichtung und eine V-Notch (KV) verwendet. Es werden hinsichtlich der Wanddicke (WD) ein Bereich bis 12 mm WD und ein Bereich ab 12 mm WD unterschieden.

In Bezug auf die vorstehend genannten Varianten der Halbzeuge aufgrund der unterschiedlichen Stahllegierungen und mechanischen Kennwerte ist zu betonen, dass sich diese mechanischen Kennwerte auf den warmgewalzten Zustand beziehen und durch Modifikation des rohrförmigen Halbzeuges, z.B. der Wärmebehandlung, wie an sich bekanntes Härten, Anlassen, Spannungsarmglühen, und/oder Kaltzüge auch abweichende Kennwerte eingestellt werden können.

Im Ergebnis ergeben sich durch die erfindungsgemäß für das Halbzeug verwendete Stahllegierung und den Herstellprozess eine verbesserte Spanbildung, verbesserte Werkzeugstandzeiten und insgesamt eine Verbesserung der Zerspanbarkeit. Die Schmierwirkung des Schwefels bleibt bei der erfindungsgemäß für das Halbzeug verwendeten Stahllegierung erhalten. Durch die erfindungsgemäß für das Halbzeug verwendete Stahllegierung bzw. das Verfahren zur Herstellung von nahtlosen, warmgewalzten rohrförmigen Halbzeugen wird eine Anpassung der Zerspanungsparameter, z.B. der Schnittgeschwindigkeit, des Vorschubs und der Schnitttiefe, zu höheren Werten möglich. Es ist eine schnellere Bearbeitung möglich, wodurch die Fertigungskosten reduziert werden. Der Anteil von Ausschussteilen, z. B. durch Anlagen- oder Prozessstörungen, wird gesenkt.

In einer Weiterbildung der Erfindung wird das rohrförmige Halbzeug kaltgezogen. Hierzu wird die Rohroberfläche vorbereitet, z.B. durch Beizen, und zur Verbesserung der Gleiteigenschaften ein Schmiermittel aufgetragen. Damit das rohrförmige Halbzeug in eine Ziehmatrize eingeführt werden kann, wird der Außendurchmesser an einem Ende des Vorrohres auf ein Maß unterhalb der Ziehmatrize reduziert. Diese Umformung an einem Ende des Vorrohres erfolgt je nach Abmessung optional mit einer Vorwärmung.

Anschließend erfolgt das Ziehen des Vorrohres durch die Ziehmatrize mit oder ohne Innenwerkzeug/Ziehdorn, wobei die Rohrabmessung über die gesamte Länge des rohrförmigen Halbzeuges geändert werden. Das Schmiermittel reduziert die Reibung mit der Ziehmatrize. Das Ergebnis dieses Ziehprozesses ist ein mittels Warmwalzen und anschließender Kaltumformung hergestelltes Langprodukt in Form eines rohrförmigen Halbzeugs.

Die Querschnittsabnahme kann infolge der besseren Qualitätslage und des besseren Umformvermögens aufgrund der optimierten Einschlussmorphologie des Werkstoffes gleich derer nicht-geschwefelter Varianten gewählt werden. Anzustrebende Querschnittsabnahmen liegen im Bereich 15-45 % pro Zug.

Das warmgewalzte oder warmgewalzte und gezogene rohrförmige Halbzeug wird üblicherweise nach dem Herstellprozess gerichtet.

Das warmgewalzte oder warmgewalzte und gezogene rohrförmige Halbzeug kann durch mindestens eine Kaltumformung oder Kaltverformung in seiner Gestalt geändert werden. Optional kann dieser Vorgang auch im erwärmten Zustand oder nach vorheriger Wärmebehandlung durchgeführt werden. Das Langprodukt kann durch Trennen, insbesondere Sägen, in Halbzeuge mit bedarfsgerechter Länge unterteilt werden. Diese Halbzeuge werden in einem weiteren Fertigungsschritt zumindest anteilig in Bezug auf die Oberfläche der Halbzeuge spanend bearbeitet. Als spanende Fertigungsverfahren sind insbesondere die trennenden Verfahren zu nennen, in der Regel mit geometrisch bestimmter Schneide, insbesondere Verfahren wie Drehen, Fräsen oder Bohren. In der Regel erfolgt die Bearbeitung, um die Produkte mit weiteren Bauteilen zu fügen.

Das rohrförmige Halbzeug ist durch das spanende Fertigungsverfahren im Wesentlichen rotationssymmetrisch. Im Wesentlichen bedeutet, dass zumindest in einem Längenabschnitt einer Oberfläche, vorzugsweise in einem überwiegenden Teil der Länge des Halbzeugs, Rotationssymmetrie besteht. Daher ist auch ein rohrförmiges Halbzeug, das z.B. eine Querbohrung aufweist, im Sinne der Erfindung im Wesentlichen rotationssymmetrisch.

Ein Beispiel für ein spanend bearbeitetes Rohrprodukt aus diesem Halbzeug sind Hülsen und Abstandsringe. Hierbei handelt es sich um kurze zylindrische, gegebenenfalls mit Absätzen versehene, im Wesentlichen rotationssymmetrische, zerspanend hergestellte Bauteile unterschiedlicher Wandstärken.

Ein weiterer Anwendungsfall betrifft Kopplungsmuffen für diverse Anwendungen, wie beispielweise für Gewindeanker und Bewehrungen. Kopplungsmuffen sind zylindrische Bauteile in unterschiedlichen Längen und Wandstärken mit einem Innengewinde. Der Innendurchmesser und die Gewindemaße sind auf einen Gegenpart (Stange, Anker, etc.) abgestimmt. Außen werden derartige Muffen entweder bearbeitet oder bleiben unbearbeitet. Teilweise werden Kopplungsmuffen mit Verjüngungen, Absätzen und Bohrungen versehen.

## Patentansprüche

1. Verfahren zur Herstellung eines nahtlosen und warmgewalzten rohrförmigen Halbzeugs mittels folgender Schritte:
a) Herstellen eines Knüppels aus einer Stahllegierung, die in Gewichtsprozent aus
| | |
|---|---|
| C | 0,04 - 0,48 |
| Si | max. 0,60 |
| Mn | 1,10 - 2,90 |
| S | 0,10 - 0,40 |
| Al | 0,002 - 0,060 |
| Ca | 0,0001 - 0,02 |
| O | max. 80 ppm |
und optional
| | | |
|---|---|---|
| V | max. | 0,5 |
| N | max. | 0,15 |
| Pb | max. | 0,1 |
| P | max. | 0,1 |
| B | max. | 0,01 |
| N+P | max. | 0,2 |
| Bi | max. | 0,1 |
| Te | max. | 0,07 |
| Se | max. | 0,2 |
| Ni | max. | 2 |
| Cu | max. | 0,8 |
| Nb | max. | 0,3 |
| Ti | max. | 0,5 |
Rest Eisen sowie erschmelzungsbedingte Verunreinigungen und Begleitelemente, wobei das Verhältnis Mn zu S 3,3:1 bis 30:1 in Gew.-% besteht;
b) Trennen des Knüppels in Blöcke;
c) Umformung des Blockes zu einem Hohlblock bei einer Temperatur von mindestens 1.000°C durch Lochen mittels Lochpresse und anschließendes Elongieren unter Abnahme der Wanddicke und des Außendurchmessers mittels Schrägwalzen oder durch gleichzeitiges Lochen und Elongieren des Blockes durch einen Schrägwalzprozess unter Verwendung eines Innendorns;
d) Längen des Hohlblockes im warmen Zustand bei einer Temperatur von mindestens 750 °C;
e) Endwalzen ohne Innendorn und bei einer Temperatur von 850 °C bis 1200 °C, zur Einstellung der finalen Geometrie eines rohrförmigen Halbzeuges, wobei das Endwalzen nach einem optionalen Schritt zur Zwischenerwärmung erfolgt und wobei eine Endtemperatur nach dem Walzen in einem Bereich von 740°C bis 1150 °C liegt.

2. Verfahren nach Anspruch 1, **dadurch gekennzeichnet, dass** das Längen des Hohlblocks im warmen Zustand nach einem oder mehreren der folgenden Verfahren erfolgt: Stoßbankverfahren, Rohrkontiverfahren, Multi-stand Pipe Mill-Verfahren oder eines anderen linearen Walzprozesses mit angetriebenen Walzen und Innenwerkzeug, Stopfenwalzverfahren, Verfahren unter Verwendung eines Asselwalzwerks, Diescherwalzwerks oder Planetenschrägwalzwerks.

3. Verfahren nach Anspruch 1 oder 2 **dadurch gekennzeichnet, dass** unmittelbar nach dem Längen des Hohlblocks im warmen Zustand die Temperatur in einem Bereich von 900 - 1.130 °C liegt.

4. Verfahren nach einem der Ansprüche 1 bis 3, wobei auf die Oberfläche des rohrförmigen Halbzeuges ein Schmiermittel aufgetragen wird und der Außendurchmesser eines Endes des rohrförmigen Halbzeuges kalt oder mit einer Vorwärmung auf eine Temperatur von vorzugsweise mindestens 800 °C auf einen Durchmesser kleiner als der Innendurchmesser einer Ziehmatrize reduziert wird und in einem anschließend Schritt das rohrförmige Halbzeug mittels der Ziehmatrize im Durchmesser reduziert wird, indem das rohrförmige Halbzeug mit dem im Durchmesser reduzieren Ende in die Ziehmatrize eingeführt, gegriffen und anschließend mit oder ohne Innenwerkzeug durch die Ziehmatrize gezogen wird.

5. Verfahren nach einem der Ansprüche 1 bis 4, **dadurch gekennzeichnet, dass** das Ziehen mit einer oder mehreren im Durchmesser kleiner werdenden Ziehmatrizen ein oder mehrfach wiederholt wird.

6. Verfahren nach einem der Ansprüche 1 bis 5, **dadurch gekennzeichnet, dass** das warmgewalzte und optional kaltgezogene, rohrförmige Halbzeug durch mindestens eine nachfolgende Kalt- oder Halbwarmumformung umgeformt wird.

7. Verfahren nach einem der Ansprüche 1 bis 6, **dadurch gekennzeichnet, dass** es einen spanenden Fertigungsschritt mit geometrisch bestimmter Schneide umfasst.

8. Verfahren nach einem der Ansprüche 1 bis 7, **dadurch gekennzeichnet, dass** zum Herstellen des Knüppels folgende Stahllegierung verwendet wird:
| | | |
|---|---|---|
| C | 0,14 - 0,22 | |
| Si | max. 0,60 | |
| Mn | 1,10 - 2,90 | |
| S | 0,10 - 0,14 | |
| Al | 0,002 - 0,060 | |
| Ca | 0,0001 - 0,02 | |
| O | max. | 80 ppm |
| V | max. | 0,5 |
| P | max. | 0,1 |
| Pb | max. | 0,1 |
| N | max. | 0,15 |
| N+P | max. | 0,2 |
| Bi | max. | 0,1 |
| Te | max. | 0,07 |
| Se | max. | 0,2 |
| Ni | max. | 2 |
| Cu | max. | 0,8 |
| Nb | max. | 0,3 |
| Ti | max. | 0,5 |
und optional
| | | |
|---|---|---|
| B | max. | 0,01 |
Rest Eisen sowie erschmelzungsbedingte Verunreinigungen und Begleitelemente,
wobei das Verhältnis Mn zu S 7,9:1 bis 29:1 in Gew.-% beträgt, wobei das rohrförmige Halbzeug auf folgende mechanische Kennwerte eingestellt wird:
| | | |
|---|---|---|
| Streckgrenze Re | min. | 250 MPa |
| Zugfestigkeit Rm | min. | 420 MPa |
| Bruchdehnung A5 | min. | 9 %, |
wobei optional die
Kerbschlagarbeit Charpy-V-Längs KV bis 12 mm Wanddicke 24 J bei 20°C
Kerbschlagarbeit Charpy-V-Längs KV ab 12 mm Wanddicke 16 J bei 20°C
beträgt, wobei die mechanischen Kennwerte Re, Rm, A5 nach Europen Standard EN 10002-1 und die Kerbschlagarbeit Charpy-V-Längs KV mit dem Verfahren nach European Standard EN 10045-1 ermittelt werden.

9. Verfahren nach einem der Ansprüche 1 bis 7, **dadurch gekennzeichnet, dass** zum Herstellen des Knüppels folgende Stahllegierung verwendet wird:
| | |
|---|---|
| C | 0,14 - 0,22 |
| Si | max. 0,60 |
| Mn | 1,10-2,90 |
| S | 0,14 - 0,27 |
| Al | 0,002 - 0,060 |
| Ca | 0,0001 - 0,02 |
| O | max. 80 ppm |
| V | max. 0,5 |
| P | max. 0,1 |
| Pb | max. 0,1 |
| N | max. 0,15 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
und optional
| | | |
|---|---|---|
| B | max. | 0,01 |
Rest Eisen sowie erschmelzungsbedingte Verunreinigungen und Begleitelemente,
wobei das Verhältnis Mn zu S 4,1:1 bis 20,7:1 in Gew.-% beträgt, wobei das rohrförmige Halbzeug auf folgende mechanische Kennwerte eingestellt wird:
| | | |
|---|---|---|
| Streckgrenze Re | min. | 250 MPa |
| Zugfestigkeit Rm | min. | 420 MPa |
| Bruchdehnung A5 | min. | 9 %, |
wobei optional die
Kerbschlagarbeit Charpy-V-Längs KV bis 12 mm Wanddicke 24 J bei 20°C
Kerbschlagarbeit Charpy-V-Längs KV ab 12 mm Wanddicke 16 J bei 20°C
beträgt, wobei die mechanischen Kennwerte Re, Rm, A5 nach Europen Standard EN 10002-1 und die Kerbschlagarbeit Charpy-V-Längs KV mit dem Verfahren nach European Standard EN 10045-1 ermittelt werden.

10. Verfahren nach einem der Ansprüche 1 bis 7, **dadurch gekennzeichnet, dass** zum Herstellen des Knüppels folgende Stahllegierung verwendet wird:
| | | |
|---|---|---|
| C | 0,31 - 0,48 | |
| Si | max. 0,60 | |
| Mn | 1,10 - 2,90 | |
| S | 0,10 - 0,14 | |
| Al | 0,002 - 0,060 | |
| Ca | 0,0001 -0,02 | |
| O | max. 80 ppm | |
| V | max. 0,5P | max. 0,1 |
| Pb | max. 0,1 | |
| N | max. 0,15 | |
| N+P | max. 0,2 | |
| Bi | max. 0,1 | |
| Te | max. 0,07 | |
| Se | max. 0,2 | |
| Ni | max. 2 | |
| Cu | max. 0,8 | |
| Nb | max. 0,3 | |
| Ti | max. 0,5 | |
und optional
| | | |
|---|---|---|
| B | max. | 0,01 |
Rest Eisen sowie erschmelzungsbedingte Verunreinigungen und Begleitelemente, wobei das Verhältnis Mn zu S 8,5:1 bis 29:1 in Gew.-% beträgt, wobei das rohrförmige Halbzeug auf folgende mechanische Kennwerte eingestellt wird:
| | | |
|---|---|---|
| Streckgrenze Re | min. | 350 MPa |
| Zugfestigkeit Rm | min. | 480 MPa |
| Bruchdehnung A5 | min. | 7 %, |
wobei optional die
Kerbschlagarbeit Charpy-V-Längs KV bis 12 mm Wanddicke 9 J bei 20°C
Kerbschlagarbeit Charpy-V-Längs KV ab 12 mm Wanddicke 7 J bei 20°C
beträgt, wobei die mechanischen Kennwerte Re, Rm, A5 nach Europen Standard EN 10002-1 und die Kerbschlagarbeit Charpy-V-Längs KV mit dem Verfahren nach European Standard EN 10045-1 ermittelt werden.

11. Verfahren nach einem der Ansprüche 1 bis 7, **dadurch gekennzeichnet, dass** zum Herstellen des Knüppels folgende Stahllegierung verwendet wird:
| | |
|---|---|
| C | 0,14 - 0,22 |
| Si | max. 0,60 |
| Mn | 1,10 - 1,80 |
| S | 0,27 - 0,40 |
| Al | 0,002 - 0,060 |
| Ca | 0,0001 - 0,02 |
| O | max. 80 ppm |
| V | max. 0,5 |
| P | max. 0,1 |
| Pb | max. 0,1 |
| N | max. 0,15 |
| B | max. 0,01 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
und optional
| | | |
|---|---|---|
| B | max. | 0,01 |
Rest Eisen sowie erschmelzungsbedingte Verunreinigungen und Begleitelemente,
wobei das Verhältnis Mn zu S 3,3:1 bis 6,7:1 in Gew.-% beträgt, wobei das rohrförmige Halbzeug auf folgende mechanische Kennwerte eingestellt wird:
| | | |
|---|---|---|
| Streckgrenze Re | min. | 345 MPa |
| Zugfestigkeit Rm | min. | 490 MPa |
| Bruchdehnung A5 | min. | 20 %, |
wobei optional die
Kerbschlagarbeit Charpy-V-Längs KV bis 12 mm Wanddicke 24 J bei 20°C
Kerbschlagarbeit Charpy-V-Längs KV ab 12 mm Wanddicke 16 J bei 20°C
beträgt, wobei die mechanischen Kennwerte Re, Rm, A5 nach Europen Standard EN 10002-1 und die Kerbschlagarbeit Charpy-V-Längs KV mit dem Verfahren nach European Standard EN 10045-1 ermittelt werden.

12. Verfahren nach einem der Ansprüche 1 bis 7, **dadurch gekennzeichnet, dass** zum Herstellen des Knüppels folgende Stahllegierung verwendet wird:
| | |
|---|---|
| C | 0,14 - 0,22 |
| Si | 0,20 - 0,60 |
| Mn | 1,10 - 1,70 |
| S | 0,10 - 0,14 |
| Al | 0,002 - 0,060 |
| Ca | 0,0001 - 0,02 |
| O | max. 80 ppm |
| V | max. 0,5 |
| P | max. 0,1 |
| Pb | max. 0,1 |
| N | max. 0,15 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
und optional
| | |
|---|---|
| B | max. 0,01 |
Rest Eisen sowie erschmelzungsbedingte Verunreinigungen und Begleitelemente,
wobei das Verhältnis Mn zu S 7,9:1 bis 17:1 in Gew.-% beträgt, wobei das rohrförmige Halbzeug auf folgende mechanische Kennwerte eingestellt wird:
| | | |
|---|---|---|
| Streckgrenze Re | min. | 345 MPa |
| Zugfestigkeit Rm | min. | 490 MPa |
| Bruchdehnung A5 | min. | 20 %, |
wobei optional die
Kerbschlagarbeit Charpy-V-Längs KV bis 12 mm Wanddicke 24 J bei 20°C
Kerbschlagarbeit Charpy-V-Längs KV ab 12 mm Wanddicke 16 J bei 20°C
beträgt, wobei die mechanischen Kennwerte Re, Rm, A5 nach Europen Standard EN 10002-1 und die Kerbschlagarbeit Charpy-V-Längs KV mit dem Verfahren nach European Standard EN 10045-1 ermittelt werden.

13. Verfahren nach einem der Ansprüche 1 bis 7, **dadurch gekennzeichnet, dass** zum Herstellen des Knüppels folgende Stahllegierung verwendet wird:
| | |
|---|---|
| C | 0,16 - 0,23 |
| Si | 0,20 - 0,60 |
| Mn | 1,10 - 1,70 |
| S | 0,10 - 0,14 |
| Al | 0,002 - 0,060 |
| Ca | 0,0001 - 0,02 |
| O | max. 80 ppm |
| V | 0,06 - 0,17 |
| P | max. 0,1 |
| Pb | max. 0,1 |
| N | max. 0,15 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
und optional
| | |
|---|---|
| B | max. 0,01 |
Rest Eisen sowie erschmelzungsbedingte Verunreinigungen und Begleitelemente,
wobei das Verhältnis Mn zu S 7,9:1 bis 17:1 in Gew.-% beträgt, wobei das rohrförmige Halbzeug auf folgende mechanische Kennwerte eingestellt wird:
| | | |
|---|---|---|
| Streckgrenze Re | min. | 430 MPa |
| Zugfestigkeit Rm | min. | 600 MPa |
| Bruchdehnung A5 | min. | 17 %, |
wobei optional die
Kerbschlagarbeit Charpy-V-Längs KV bis 12 mm Wanddicke 25 J bei 20°C
Kerbschlagarbeit Charpy-V-Längs KV ab 12 mm Wanddicke 17 J bei 20°C
beträgt, wobei die mechanischen Kennwerte Re, Rm, A5 nach Europen Standard EN 10002-1 und die Kerbschlagarbeit Charpy-V-Längs KV mit dem Verfahren nach European Standard EN 10045-1 ermittelt werden.

14. Verfahren nach einem der Ansprüche 1 bis 7, **dadurch gekennzeichnet, dass** zum Herstellen des Knüppels folgende Stahllegierung verwendet wird:
| | |
|---|---|
| C | 0,04 - 0,14 |
| Si | max. 0,45 |
| Mn | 1,10 - 1,60 |
| S | 0,26 - 0,34 |
| Al | 0,002 - 0,060 |
| Ca | 0,0001 - 0,02 |
| O | max. 80 ppm |
| V | max. 0,5 |
| P | max. 0,1 |
| Pb | max. 0,1 |
| N | max. 0,15 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
und optional
| | |
|---|---|
| B | max. 0,01 |
Rest Eisen sowie erschmelzungsbedingte Verunreinigungen und Begleitelemente,
wobei das Verhältnis Mn zu S 3,3:1 bis 6,2:1 in Gew.-% beträgt, wobei das rohrförmige Halbzeug auf folgende mechanische Kennwerte eingestellt wird:
| | |
|---|---|
| Streckgrenze Re | min. 215 MPa |
| Zugfestigkeit Rm | min. 350 MPa |
| Bruchdehnung A5 | min. 9 %, |
wobei optional die
Kerbschlagarbeit Charpy-V-Längs KV bis 12 mm Wanddicke 24 J bei 20°C
Kerbschlagarbeit Charpy-V-Längs KV ab 12 mm Wanddicke 16 J bei 20°C
beträgt, wobei die mechanischen Kennwerte Re, Rm, A5 nach Europen Standard EN 10002-1 und die Kerbschlagarbeit Charpy-V-Längs KV mit dem Verfahren nach European Standard EN 10045-1 ermittelt werden.

15. Verfahren nach einem der Ansprüche 1 bis 7, **dadurch gekennzeichnet, dass** zum Herstellen des Knüppels folgende Stahllegierung verwendet wird:
| | |
|---|---|
| C | 0,14 - 0,22 |
| Si | max. 0,60 |
| Mn | 1,10 - 1,80 |
| S | 0,26 - 0,34 |
| Al | 0,002 - 0,060 |
| Ca | 0,0001 - 0,02 |
| O | max. 80 ppm |
| V | max. 0,5 |
| P | max. 0,1 |
| Pb | max. 0,1 |
| N | max. 0,15 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
und optional
| | |
|---|---|
| B | max. 0,01 |
Rest Eisen sowie erschmelzungsbedingte Verunreinigungen und Begleitelemente, wobei das Verhältnis Mn zu S 3,3:1 bis 6,9:1 in Gew.-% beträgt, wobei das rohrförmige Halbzeug auf folgende mechanische Kennwerte eingestellt wird:
| | |
|---|---|
| Streckgrenze Re | min. 250 MPa |
| Zugfestigkeit Rm | min. 420 MPa |
| Bruchdehnung A5 | min. 9 %, |
wobei optional die
Kerbschlagarbeit Charpy-V-Längs KV bis 12 mm Wanddicke 24 J bei 20°C
Kerbschlagarbeit Charpy-V-Längs KV ab 12 mm Wanddicke 16 J bei 20°C
beträgt, wobei die mechanischen Kennwerte Re, Rm, A5 nach Europen Standard EN 10002-1 und die Kerbschlagarbeit Charpy-V-Längs KV mit dem Verfahren nach European Standard EN 10045-1 ermittelt werden.
| **Tabelle 1** | | | | | | | | | | | | | Zugversuch (längs, RT) | | | Charpy-V längs | |
|---|---|---|---|---|---|---|---|---|---|---|---|---|---|---|---|---|---|
| Material | C | | Si | | Mn | | S | | Mn-S-Verhältnis | | V | | Re | Rm | A | KV bis 12 mm WD | KV ab 12 mm WD |
| | min | max | min | max | min | max | min | max | min | max | min | max | min. MPa | min. MPa | min. % | J (+20 °C) | J (+20 °C) |
| 1 | 0,04 | 0,14 | 0 | 0,6 | 1,1 | 2,9 | 0,10 | 0,14 | 7,9 | 29,0 | | 0,5 | 190 | 310 | 11 | 27 | 18 |
| 2 | 0,04 | 0,14 | 0 | 0,6 | 1,1 | 2,9 | 0,14 | 0,27 | 4,1 | 20,7 | | 0,5 | 190 | 310 | 11 | 27 | 18 |
| 3 | 0,04 | 0,14 | 0 | 0,6 | 1,1 | 2,9 | 0,27 | 0,4 | 3,3 | 10,7 | | 0,5 | 190 | 310 | 11 | 27 | 18 |
| 4 | 0,14 | 0,22 | 0 | 0,6 | 1,1 | 2,9 | 0,10 | 0,14 | 7,9 | 29,0 | | 0,5 | 250 | 420 | 9 | 24 | 16 |
| 5 | 0,14 | 0,22 | 0 | 0,6 | 1,1 | 2,9 | 0,14 | 0,27 | 4,1 | 20,7 | | 0,5 | 250 | 420 | 9 | 24 | 16 |
| 6 | 0,14 | 0,22 | 0 | 0,6 | 1,1 | 2,9 | 0,27 | 0,4 | 3,3 | 10,7 | | 0,5 | 250 | 420 | 9 | 24 | 16 |
| 7 | 0,22 | 0,31 | 0 | 0,6 | 1,1 | 2,9 | 0,10 | 0,13 | 8,5 | 29,0 | | 0,5 | 310 | 460 | 9 | 17 | 12 |
| 8 | 0,22 | 0,31 | 0 | 0,6 | 1,1 | 2,9 | 0,14 | 0,27 | 4,1 | 20,7 | | 0,5 | 310 | 460 | 9 | 17 | 12 |
| 9 | 0,22 | 0,31 | 0 | 0,6 | 1,1 | 2,9 | 0,27 | 0,4 | 3,3 | 10,7 | | 0,5 | 310 | 460 | 9 | 17 | 12 |
| 10 | 0,31 | 0,48 | 0 | 0,6 | 1,1 | 2,9 | 0,10 | 0,14 | 7,9 | 29,0 | | 0,5 | 350 | 480 | 7 | 9 | 7 |
| 11 | 0,31 | 0,48 | 0 | 0,6 | 1,1 | 2,9 | 0,14 | 0,27 | 4,1 | 20,7 | | 0,5 | 350 | 480 | 7 | 9 | 7 |
| 12 | 0,31 | 0,48 | 0 | 0,6 | 1,1 | 2,9 | 0,27 | 0,4 | 3,3 | 10,7 | | 0,5 | 350 | 480 | 7 | 9 | 7 |
| 13 | 0,14 | 0,24 | 0 | 0,6 | 1,1 | 2,9 | 0,10 | 0,14 | 7,9 | 29,0 | 0,06 | 0,17 | 355 | 440 | 10 | 25 | 17 |
| 14 | 0,14 | 0,24 | 0 | 0,6 | 1,1 | 2,9 | 0,14 | 0,27 | 4,1 | 20,7 | 0,06 | 0,17 | 355 | 440 | 10 | 25 | 17 |
| 15 | 0,14 | 0,24 | 0 | 0,6 | 1,1 | 2,9 | 0,27 | 0,4 | 3,3 | 10,7 | 0,06 | 0,17 | 355 | 440 | 10 | 25 | 17 |
| 16 | 0,14 | 0,22 | 0 | 0,6 | 1,1 | 1,8 | 0,10 | 0,14 | 7,9 | 18,0 | | 0,5 | 345 | 490 | 20 | 24 | 16 |
| 17 | 0,14 | 0,22 | 0 | 0,6 | 1,1 | 1,8 | 0,14 | 0,27 | 4,1 | 12,9 | | 0,5 | 345 | 490 | 20 | 24 | 16 |
| 18 | 0,14 | 0,22 | 0 | 0,6 | 1,1 | 1,8 | 0,27 | 0,4 | 3,3 | 6,7 | | 0,5 | 345 | 490 | 20 | 24 | 16 |
| 19 | 0,14 | 0,22 | 0,2 | 0,6 | 1,1 | 1,7 | 0,10 | 0,14 | 7,9 | 17,0 | | 0,5 | 345 | 490 | 20 | 24 | 16 |
| 20 | 0,14 | 0,22 | 0,2 | 0,6 | 1,1 | 1,7 | 0,14 | 0,27 | 4,1 | 12,1 | | 0,5 | 345 | 490 | 20 | 24 | 16 |
| 21 | 0,14 | 0,22 | 0,2 | 0,6 | 1,1 | 1,7 | 0,27 | 0,4 | 3,3 | 6,3 | | 0,5 | 345 | 490 | 20 | 24 | 16 |
| 22 | 0,16 | 0,23 | 0 | 0,6 | 1,1 | 1,8 | 0,10 | 0,14 | 7,9 | 18,0 | 0,06 | 0,17 | 420 | 600 | 17 | 25 | 17 |
| 23 | 0,16 | 0,23 | 0 | 0,6 | 1,1 | 1,8 | 0,14 | 0,27 | 4,1 | 12,9 | 0,06 | 0,17 | 420 | 600 | 17 | 25 | 17 |
| 24 | 0,16 | 0,23 | 0 | 0,6 | 1,1 | 1,8 | 0,27 | 0,4 | 3,3 | 6,7 | 0,06 | 0,17 | 420 | 600 | 17 | 25 | 17 |
| 25 | 0,16 | 0,23 | 0,2 | 0,6 | 1,1 | 1,7 | 0,10 | 0,14 | 7,9 | 17,0 | 0,06 | 0,17 | 430 | 600 | 17 | 25 | 17 |
| 26 | 0,16 | 0,23 | 0,2 | 0,6 | 1,1 | 1,7 | 0,14 | 0,27 | 4,1 | 12,1 | 0,06 | 0,17 | 430 | 600 | 17 | 25 | 17 |
| 27 | 0,16 | 0,23 | 0,2 | 0,6 | 1,1 | 1,7 | 0,27 | 0,4 | 3,3 | 6,3 | 0,06 | 0,17 | 430 | 600 | 17 | 25 | 17 |
| 28 | 0,04 | 0,14 | 0 | 0,45 | 1,1 | 1,6 | 0,26 | 0,34 | 3,3 | 6,2 | | 0,5 | 215 | 350 - 580 | 9 | 24 | 16 |
| 29 | 0,31 | 0,39 | 0 | 0,45 | 1,2 | 1,8 | 0,10 | 0,2 | 6,0 | 18,0 | | 0,5 | 370 | 530 - 790 | 9 | 16 | 12 |
| 30 | 0,14 | 0,22 | 0 | 0,6 | 1,1 | 1,8 | 0,26 | 0,34 | 3,3 | 6,9 | | 0,5 | 250 | 420 | 9 | 24 | 16 |

## Claims

1. A method for producing a seamless and hot-rolled tubular semi-finished product by means of the following steps:
a) manufacturing a billet from a steel alloy, the composition of which consists, in weight percent, of
| | |
|---|---|
| C | 0.04 - 0.48 |
| Si | max. 0.60 |
| Mn | 1.10 - 2.90 |
| S | 0.10 - 0.40 |
| Al | 0.002 - 0.060 |
| Ca | 0.0001 - 0.02 |
| O | max. 80 ppm |
and optionally
| | |
|---|---|
| V | max. 0.5 |
| N | max. 0.15 |
| Pb | max. 0.1 |
| P | max. 0.1 |
| B | max. 0.01 |
| N+P | max. 0.2 |
| Bi | max. 0.1 |
| Te | max. 0.07 |
| Se | max. 0.2 |
| Ni | max. 2 |
| Cu | max. 0.8 |
| Nb | max. 0.3 |
| Ti | max. 0.5 |
residual iron as well as melt-related impurities and accompanying elements, wherein the ratio of Mn to S is 3.3:1 to 30:1 in wt.%;
b) separating the billet into blocks;
c) forming the block into a hollow block at a temperature of at least 1,000 °C by punching using a punch press and subsequent elongation, reducing the wall thickness and outer diameter by means of skew rolling, or by simultaneously punching and elongating the block using a skew rolling process with the use of an internal mandrel;
d) lengthening of the hollow block in the warm state at a temperature of at least 750 °C;
e) final rolling without an inner mandrel and at a temperature of 850 °C to 1200 °C for adjusting the final geometry of a tubular semi-finished product, wherein the final rolling is carried out after an optional intermediate heating step and wherein a final temperature after rolling is in the range of 740 °C to 1150 °C.

2. The method according to claim 1, **characterized in that** the lengthening of the hollow block in the warm state is carried out according to one or more of the following methods: push bench method, pipe continuous method, multi-stand pipe mill method or another linear rolling process with driven rolls and internal tooling, plug rolling method, method using a wood chip mill, die shear mill or planetary skew mill.

3. The method according to claim 1 or 2, **characterized in that** immediately after lengthening the hollow block in the warm state, the temperature is in a range of 900-1130 °C.

4. The method according to any one of claims 1 to 3, wherein a lubricant is applied to the surface of the tubular semi-finished product and the outer diameter of one end of the tubular semi-finished product is reduced, either cold or by preheating to a temperature of preferably at least 800 °C, to a diameter smaller than the inner diameter of a drawing die, and in a subsequent step, the tubular semi-finished product is reduced in diameter, whereby the tubular semi-finished product with the end, reduced in diameter, is inserted into, gripped and subsequently drawn through the drawing die with or without an internal tool.

5. The method according to any one of claims 1 to 4, **characterized in that** the drawing is repeated one or more times with one or more drawing dies of decreasing diameter.

6. The method according to any one of claims 1 to 5, **characterized in that** the hot-rolled and optionally cold-drawn, tubular semi-finished product is formed by at least one subsequent cold or semi-warm forming process.

7. The method according to any one of claims 1 to 6, **characterized in that** it comprises a machining manufacturing step with a geometrically defined cutting edge.

8. The method according to any one of claims 1 to 7, **characterized in that** the following steel alloy is used to manufacture the billet:
| | |
|---|---|
| C | 0.14 - 0.22 |
| Si | max. 0.60 |
| Mn | 1.10 - 2.90 |
| S | 0.10 - 0.14 |
| Al | 0.002 - 0.060 |
| Ca | 0.0001 - 0.02 |
| O | max. 80 ppm |
| V | max. 0.5 |
| P | max. 0.1 |
| Pb | max. 0.1 |
| N | max. 0.15 |
| N+P | max. 0.2 |
| Bi | max. 0.1 |
| Te | max. 0.07 |
| Se | max. 0.2 |
| Ni | max. 2 |
| Cu | max. 0.8 |
| Nb | max. 0.3 |
| Ti | max. 0.5 |
and optionally
| | |
|---|---|
| B | max. 0.01 |
residual iron as well as melt-related impurities and accompanying elements, wherein the ratio Mn to S is 7.9:1 to 29:1 in wt.%, wherein the tubular semi-finished product is adjusted to the following mechanical properties:
| | |
|---|---|
| yield strength Re | min. 250 MPa |
| tensile strength Rm | min. 420 MPa |
| elongation at break A5 | min. 9 % |
wherein optionally the
Charpy-V longitudinal impact energy KV is 24 J at 20 °C for wall thickness up to 12 mm
Charpy-V longitudinal impact energy KV is 16 J at 20 °C for wall thickness above 12 mm,
wherein the mechanical properties Re, Rm, A5 are determined according to European Standard EN 10002-1 and the Charpy-V longitudinal impact energy KV is determined using the method according to European Standard EN 10045-1.

9. The method according to any one of claims 1 to 7, **characterized in that** the following steel alloy is used to manufacture the billet:
| | |
|---|---|
| C | 0.14 - 0.22 |
| Si | max. 0.60 |
| Mn | 1.10 - 2.90 |
| S | 0.14 - 0.27 |
| Al | 0.002 - 0.060 |
| Ca | 0.0001 - 0.02 |
| O | max. 80 ppm |
| V | max. 0.5 |
| P | max. 0.1 |
| Pb | max. 0.1 |
| N | max. 0.15 |
| N+P | max. 0.2 |
| Bi | max. 0.1 |
| Te | max. 0.07 |
| Se | max. 0.2 |
| Ni | max. 2 |
| Cu | max. 0.8 |
| Nb | max. 0.3 |
| Ti | max. 0.5 |
and optionally
| | |
|---|---|
| B | max. 0.01 |
residual iron as well as melt-related impurities and accompanying elements, wherein the ratio Mn to S is 4.1:1 to 20.7:1 in wt.%, wherein the tubular semi-finished product is adjusted to the following mechanical properties:
| | |
|---|---|
| yield strength Re | min. 250 MPa |
| tensile strength Rm | min. 420 MPa |
| elongation at break A5 | min. 9 %, |
wherein optionally the
Charpy-V longitudinal impact energy KV is 24 J at 20 °C for wall thickness up to 12 mm
Charpy-V longitudinal impact energy KV is 16 J at 20 °C for wall thickness above 12 mm,
wherein the mechanical properties Re, Rm, A5 are determined according to European Standard EN 10002-1 and the Charpy-V longitudinal impact energy KV is determined using the method according to European Standard EN 10045-1.

10. The method according to any one of claims 1 to 7, **characterized in that** the following steel alloy is used to manufacture the billet:
| | | |
|---|---|---|
| C | 0.31 - 0.48 | |
| Si | max. 0.60 | |
| Mn | 1.10 - 2.90 | |
| S | 0.10 - 0.14 | |
| Al | 0.002 - 0.060 | |
| Ca | 0.0001 - 0.02 | |
| O | max. 80 ppm | |
| V | max. 0.5P | max. 0.1 |
| Pb | max. 0.1 | |
| N | max. 0.15 | |
| N+P | max. 0.2 | |
| Bi | max. 0.1 | |
| Te | max. 0.07 | |
| Se | max. 0.2 | |
| Ni | max. 2 | |
| Cu | max. 0.8 | |
| Nb | max. 0.3 | |
| Ti | max. 0.5 | |
and optionally
| | |
|---|---|
| B | max. 0.01 |
residual iron as well as melt-related impurities and accompanying elements, wherein the ratio Mn to S is 8.5:1 to 29:1 in wt.%, wherein the tubular semi-finished product is adjusted to the following mechanical properties:
| | |
|---|---|
| yield strength Re | min. 350 MPa |
| tensile strength Rm | min. 480 MPa |
| elongation at break A5 | min. 7 %, |
wherein optionally the
Charpy-V longitudinal impact energy KV is 9 J at 20 °C for wall thickness up to 12 mm
Charpy-V longitudinal impact energy KV is 7 J at 20 °C for wall thickness above 12 mm,
wherein the mechanical properties Re, Rm, A5 are determined according to European Standard EN 10002-1 and the Charpy-V longitudinal impact energy KV is determined using the method according to European Standard EN 10045-1.

11. The method according to any one of claims 1 to 7, **characterized in that** the following steel alloy is used to manufacture the billet:
| | |
|---|---|
| C | 0.14 - 0.22 |
| Si | max. 0.60 |
| Mn | 1.10 - 1.80 |
| S | 0.27 - 0.40 |
| Al | 0.002 - 0.060 |
| Ca | 0.0001 - 0.02 |
| O | max. 80 ppm |
| V | max. 0.5 |
| P | max. 0.1 |
| Pb | max. 0.1 |
| N B N+P Bi Te Se Ni Cu Nb Ti | max. 0.15 max. 0.01 max. 0.2 max. 0.1 max. 0.07 max. 0.2 max. 2 max. 0.8 max. 0.3 max. 0.5 |
and optionally
| | |
|---|---|
| B | max. 0.01 |
residual iron as well as melt-related impurities and accompanying elements, wherein the ratio Mn to S is 3.3:1 to 6.7:1 in wt.%, wherein the tubular semi-finished product is adjusted to the following mechanical properties:
| | |
|---|---|
| yield strength Re | min. 345 MPa |
| tensile strength Rm | min. 490 MPa |
| elongation at break A5 | min. 20 %, |
wherein optionally the
Charpy-V longitudinal impact energy KV is 24 J at 20 °C for wall thickness up to 12 mm
Charpy-V longitudinal impact energy KV is 16 J at 20 °C for wall thickness above 12 mm,
wherein the mechanical properties Re, Rm, A5 are determined according to European Standard EN 10002-1 and the Charpy-V longitudinal impact energy KV is determined using the method according to European Standard EN 10045-1.

12. The method according to any one of claims 1 to 7, **characterized in that** the following steel alloy is used to manufacture the billet:
| | |
|---|---|
| C | 0.14 - 0.22 |
| Si | 0.20 - 0.60 |
| Mn | 1.10 - 1.70 |
| S | 0.10 - 0.14 |
| Al | 0.002 - 0.060 |
| Ca | 0.0001 - 0.02 |
| O | max. 80 ppm |
| V | max. 0.5 |
| P | max. 0.1 |
| Pb | max. 0.1 |
| N | max. 0.15 |
| N+P | max. 0.2 |
| Bi | max. 0.1 |
| Te | max. 0.07 |
| Se | max. 0.2 |
| Ni | max. 2 |
| Cu | max. 0.8 |
| Nb | max. 0.3 |
| Ti | max. 0.5 |
and optionally
| | |
|---|---|
| B | max. 0.01 |
residual iron as well as melt-related impurities and accompanying elements, wherein the ratio Mn to S is 7.9:1 to 17:1 in wt.%, wherein the tubular semi-finished product is adjusted to the following mechanical properties:
| | |
|---|---|
| yield strength Re | min. 345 MPa |
| tensile strength Rm | min. 490 MPa |
| elongation at break A5 | min. 20 %, |
wherein optionally the
Charpy-V longitudinal impact energy KV is 24 J at 20 °C for wall thickness up to 12 mm
Charpy-V longitudinal impact energy KV is 16 J at 20 °C for wall thickness above 12 mm,
wherein the mechanical properties Re, Rm, A5 are determined according to European Standard EN 10002-1 and the Charpy-V longitudinal impact energy KV is determined using the method according to European Standard EN 10045-1.

13. The method according to any one of claims 1 to 7, **characterized in that** the following steel alloy is used to manufacture the billet:
| | |
|---|---|
| C | 0.16 - 0.23 |
| Si | 0.20 - 0.60 |
| Mn | 1.10 - 1.70 |
| S | 0.10 - 0.14 |
| Al | 0.002 - 0.060 |
| Ca | 0.0001 - 0.02 |
| O | max. 80 ppm |
| V | 0.06 - 0.17 |
| P | max. 0.1 |
| Pb | max. 0.1 |
| N | max. 0.15 |
| N+P | max. 0.2 |
| Bi | max. 0.1 |
| Te | max. 0.07 |
| Se | max. 0.2 |
| Ni | max. 2 |
| Cu | max. 0.8 |
| Nb | max. 0.3 |
| Ti | max. 0.5 |
and optionally
| | |
|---|---|
| B | max. 0.01 |
residual iron as well as melt-related impurities and accompanying elements, wherein the ratio Mn to S is 7.9:1 to 17:1 in wt.%, wherein the tubular semi-finished product is adjusted to the following mechanical properties:
| | |
|---|---|
| yield strength Re | min. 430 MPa |
| tensile strength Rm | min. 600 MPa |
| elongation at break A5 | min. 17%, |
wherein optionally the
Charpy-V longitudinal impact energy KV is 25 J at 20 °C for wall thickness up to 12 mm
Charpy-V longitudinal impact energy KV is 17 J at 20 °C for wall thickness above 12 mm,
wherein the mechanical properties Re, Rm, A5 are determined according to European Standard EN 10002-1 and the Charpy-V longitudinal impact energy KV is determined using the method according to European Standard EN 10045-1.

14. The method according to any one of claims 1 to 7, **characterized in that** the following steel alloy is used to manufacture the billet:
| | |
|---|---|
| C | 0.04 - 0.14 |
| Si | max. 0.45 |
| Mn | 1.10 - 1.60 |
| S | 0.26 - 0.34 |
| Al | 0.002 - 0.060 |
| Ca | 0.0001 - 0.02 |
| O | max. 80 ppm |
| V | max. 0.5 |
| P | max. 0.1 |
| Pb | max. 0.1 |
| N | max. 0.15 |
| N+P | max. 0.2 |
| Bi | max. 0.1 |
| Te | max. 0.07 |
| Se | max. 0.2 |
| Ni | max. 2 |
| Cu | max. 0.8 |
| Nb | max. 0.3 |
| Ti | max. 0.5 |
and optionally
| | |
|---|---|
| B | max. 0.01 |
residual iron as well as melt-related impurities and accompanying elements, wherein the ratio Mn to S is 3.3:1 to 6.2:1 in wt.%, wherein the tubular semi-finished product is adjusted to the following mechanical properties:
| | |
|---|---|
| yield strength Re | min. 215 MPa |
| tensile strength Rm | min. 350 MPa |
| elongation at break A5 | min. 9 % |
wherein optionally the
Charpy-V longitudinal impact energy KV is 24 J at 20 °C for wall thickness up to 12 mm
Charpy-V longitudinal impact energy KV is 16 J at 20 °C for wall thickness above 12 mm,
wherein the mechanical properties Re, Rm, A5 are determined according to European Standard EN 10002-1 and the Charpy-V longitudinal impact energy KV is determined using the method according to European Standard EN 10045-1.

15. The method according to any one of claims 1 to 7, **characterized in that** the following steel alloy is used to manufacture the billet:
| | |
|---|---|
| C | 0.14 - 0.22 |
| Si | max. 0.60 |
| Mn | 1.10 - 1.80 |
| S | 0.26 - 0.34 |
| Al | 0.002 - 0.060 |
| Ca | 0.0001 - 0.02 |
| O | max. 80 ppm |
| V | max. 0.5 |
| P | max. 0.1 |
| Pb | max. 0.1 |
| N | max. 0.15 |
| N+P | max. 0.2 |
| Bi | max. 0.1 |
| Te | max. 0.07 |
| Se | max. 0.2 |
| Ni | max. 2 |
| Cu | max. 0.8 |
| Nb | max. 0.3 |
| Ti | max. 0.5 |
and optionally
| | |
|---|---|
| B | max. 0.01 |
residual iron as well as melt-related impurities and accompanying elements, wherein the ratio Mn to S is 3.3:1 to 6.9:1 in wt.%, wherein the tubular semi-finished product is adjusted to the following mechanical properties:
| | |
|---|---|
| yield strength Re | min. 250 MPa |
| tensile strength Rm | min. 420 MPa |
| elongation at break A5 | min. 9 % |
wherein optionally the
Charpy-V longitudinal impact energy KV is 24 J at 20 °C for wall thickness up to 12 mm
Charpy-V longitudinal impact energy KV is 16 J at 20 °C for wall thickness above 12 mm,
wherein the mechanical properties Re, Rm, A5 are determined according to European Standard EN 10002-1 and the Charpy-V longitudinal impact energy KV is determined using the method according to European Standard EN 10045-1.

## Revendications

1. Procédé de fabrication d'un produit semi-fini tubulaire sans soudure et laminé à chaud au moyen des étapes suivantes :
a) fabrication d'un bâton à partir d'un alliage d'acier composé en % en poids de
| | |
|---|---|
| C | 0,04 - 0,48 |
| Si | max. 0,60 |
| Mn | 1,10 - 2,90 |
| S | 0,10 - 0,40 |
| Al | 0,002 - 0,060 |
| Ca | 0,0001 - 0,02 |
| O | max. 80 ppm |
et en option
| | |
|---|---|
| V | max. 0,5 |
| N | max. 0,15 |
| Pb | max. 0,1 |
| P | max. 0,1 |
| B | max. 0,01 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
le reste étant du fer ainsi que des impuretés liées à la fusion et des éléments concomitants, dans lequel le rapport Mn/S va de 3,3:1 à 30:1 en % en poids ;
b) séparation du bâton en blocs ;
c) mise en forme du bloc en un bloc creux à une température d'au moins 1000 °C par perçage au moyen d'une presse perforeuse puis élongation en diminuant l'épaisseur de paroi et le diamètre extérieur au moyen d'un laminage oblique ou par perçage et élongation simultanés du bloc par un processus de laminage oblique en utilisant un mandrin intérieur ;
d) allongement du bloc creux dans l'état chaud à une température d'au moins 750 °C ;
e) laminage final sans mandrin intérieur et à une température de 850 °C à 1200 °C, pour le réglage de la géométrie finale d'un produit semi-fini tubulaire, dans lequel le laminage final est effectué après une étape optionnelle de chauffage intermédiaire et dans lequel une température finale après le laminage se situe dans une plage de 740 °C à 1150 °C.

2. Procédé selon la revendication 1, **caractérisé en ce que** l'allongement du bloc creux dans l'état chaud est effectué selon un ou plusieurs des procédés suivants : procédé de laminage à la presse, procédé de laminage de tubes continus, procédé de laminage de tubes multi-niveaux ou autre procédé de laminage linéaire avec rouleaux entraînés et outil intérieur, procédé de laminage de bouchons, procédé utilisant un laminoir à axe, un laminoir Diescher ou un laminoir oblique planétaire.

3. Procédé selon la revendication 1 ou la revendication 2, **caractérisé en ce que**, immédiatement après l'allongement du bloc creux dans l'état chaud, la température se situe dans une plage de 900 à 1130 °C.

4. Procédé selon l'une quelconque des revendications 1 à 3, dans lequel un lubrifiant est appliqué sur la surface du produit semi-fini tubulaire et le diamètre extérieur d'une extrémité du produit semi-fini tubulaire est réduit à froid ou avec un préchauffage à une température de préférence d'au moins 800 °C à un diamètre inférieur au diamètre intérieur d'une matrice d'étirage et, dans une étape qui suit, le produit semi-fini tubulaire est réduit en diamètre au moyen de la matrice d'étirage, en introduisant le produit semi-fini tubulaire dans la matrice d'étirage avec l'extrémité de diamètre réduit, en le saisissant, puis en le tirant à travers la matrice d'étirage avec ou sans outil intérieur.

5. Procédé selon l'une quelconque des revendications 1 à 4, **caractérisé en ce que** l'étirage est répété une ou plusieurs fois avec une ou plusieurs matrices d'étirage de plus en plus petites en diamètre.

6. Procédé selon l'une quelconque des revendications 1 à 5, **caractérisé en ce que** le produit semi-fini tubulaire laminé à chaud et en option étiré à froid est mis en forme par au moins une mise en forme à froid ou à mi-chaud suivante.

7. Procédé selon l'une quelconque des revendications 1 à 6, **caractérisé en ce qu'**il comprend une étape de fabrication par enlèvement de copeaux avec un tranchant déterminé géométriquement.

8. Procédé selon l'une quelconque des revendications 1 à 7, **caractérisé en ce que** l'alliage d'acier suivant est utilisé pour la fabrication du bâton :
| | |
|---|---|
| C | 0,14 - 0,22 |
| Si | max. 0,60 |
| Mn | 1,10 - 2,90 |
| S | 0,10 - 0,14 |
| Al | 0,002 - 0,060 |
| Ca | 0,0001 - 0,02 |
| O | max. 80 ppm |
| V | max. 0,5 |
| P | max. 0,1 |
| Pb | max. 0,1 |
| N | max. 0,15 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
et en option
| | |
|---|---|
| B | max. 0,01 |
le reste étant du fer ainsi que les impuretés liées à la fusion et des éléments concomitants, dans lequel le rapport Mn/S va de 7,9:1 à 29:1 en % en poids, dans lequel le produit semi-fini tubulaire est réglé sur des valeurs caractéristiques mécaniques suivantes :
| | |
|---|---|
| limite d'élasticité Re | min. 250 MPa |
| résistance à la traction Rm | min. 420 MPa |
| allongement à la rupture A5 | min. 9 %, |
dans lequel en option
la résistance au choc longitudinal Charpy-V KV jusqu'à 12 mm d'épaisseur de paroi est de 24 J à 20 °C
la résistance au choc longitudinal Charpy-V KV à partir de 12 mm d'épaisseur de paroi est de 16 J à 20 °C
dans lequel les valeurs caractéristiques mécaniques Re, Rm, A5 sont déterminées selon la norme européenne EN 10002-1 et la résistance au choc longitudinal Charpy-V KV selon le procédé est déterminée selon la norme européenne EN 10045-1.

9. Procédé selon l'une quelconque des revendications 1 à 7, **caractérisé en ce que** l'alliage d'acier suivant est utilisé pour la fabrication du bâton :
| | |
|---|---|
| C | 0,14 - 0,22 |
| Si | max. 0,60 |
| Mn | 1,10 - 2,90 |
| S | 0,14 - 0,27 |
| Al | 0,002 - 0,060 |
| Ca | 0,0001 - 0,02 |
| O | max. 80 ppm |
| V | max. 0,5 |
| P | max. 0,1 |
| Pb | max. 0,1 |
| N | max. 0,15 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
et en option
| | |
|---|---|
| B | max. 0,01 |
le reste étant du fer ainsi que des impuretés liées à la fusion et des éléments concomitants, dans lequel le rapport Mn/S va de 4,1:1 à 20,7:1 en % en poids, dans lequel le produit semi-fini tubulaire est réglé sur des valeurs caractéristiques mécaniques suivantes : limite d'élasticité Re min. 250 MPa
| | |
|---|---|
| résistance à la traction Rm | min. 420 MPa |
| allongement à la rupture A5 | min. 9 %, |
dans lequel en option
la résistance au choc longitudinal Charpy-V KV jusqu'à 12 mm d'épaisseur de paroi est de 24 J à 20 °C
la résistance au choc longitudinal Charpy-V KV à partir de 12 mm d'épaisseur de paroi est de 16 J à 20 °C,
dans lequel les valeurs caractéristiques mécaniques Re, Rm, A5 sont déterminées selon la norme européenne EN 10002-1 et la résistance au choc longitudinal Charpy-V KV selon le procédé est déterminée selon la norme européenne EN 10045-1.

10. Procédé selon l'une quelconque des revendications 1 à 7, **caractérisé en ce que** l'alliage d'acier suivant est utilisé pour la fabrication du bâton :
| | | |
|---|---|---|
| C | 0,31 - 0,48 | |
| Si | max. 0,60 | |
| Mn | 1,10 - 2,90 | |
| S | 0,10 - 0,14 | |
| Al | 0,002 - 0,060 | |
| Ca | 0,0001 - 0,02 | |
| O | max. 80 ppm | |
| V | max. 0,5P | max. 0,1 |
| Pb | max. 0,1 | |
| N | max. 0,15 | |
| N+P | max. 0,2 | |
| Bi | max. 0,1 | |
| Te | max. 0,07 | |
| Se | max. 0,2 | |
| Ni | max. 2 | |
| Cu | max. 0,8 | |
| Nb | max. 0,3 | |
| Ti | max. 0,5 | |
et en option
| | |
|---|---|
| B | max. 0,01 |
le reste étant du fer ainsi que des impuretés liées à la fusion et des éléments concomitants, dans lequel le rapport Mn/S va de 8,5:1 à 29:1 en % en poids, dans lequel le produit semi-fini tubulaire est réglé sur des valeurs caractéristiques mécaniques suivantes :
| | |
|---|---|
| limite d'élasticité Re | min. 350 MPa |
| résistance à la traction Rm | min. 480 MPa |
| allongement à la rupture A5 | min. 7 %, |
dans lequel en option
la résistance au choc longitudinal Charpy-V KV jusqu'à 12 mm d'épaisseur de paroi est de 9 J à 20 °C
la résistance au choc longitudinal Charpy-V KV à partir de 12 mm d'épaisseur de paroi est de 7 J à 20 °C,
dans lequel les valeurs caractéristiques mécaniques Re, Rm, A5 sont déterminées selon la norme européenne EN 10002-1 et la résistance au choc longitudinal Charpy-V KV selon le procédé est déterminée selon la norme européenne EN 10045-1.

11. Procédé selon l'une quelconque des revendications 1 à 7, **caractérisé en ce que** l'alliage d'acier suivant est utilisé pour la fabrication du bâton :
| | |
|---|---|
| C | 0,14 - 0,22 |
| Si | max. 0,60 |
| Mn | 1,10 - 1,80 |
| S | 0,27 - 0,40 |
| Al | 0,002 - 0,060 |
| Ca | 0,0001 - 0,02 |
| O | max. 80 ppm |
| V | max. 0,5 |
| P | max. 0,1 |
| Pb | max. 0,1 |
| N | max. 0,15 |
| B | max. 0,01 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
et en option
| | |
|---|---|
| B | max. 0,01 |
le reste étant du fer ainsi que des impuretés liées à la fusion et des éléments concomitants, dans lequel le rapport Mn/S va de 3,3:1 à 6,7:1 en % en poids, dans lequel le produit semi-fini tubulaire est réglé sur des valeurs caractéristiques mécaniques suivantes :
| | |
|---|---|
| limite d'élasticité Re | min. 345 MPa |
| résistance à la traction Rm | min. 490 MPa |
| allongement à la rupture A5 | min. 20 %, |
dans lequel en option
la résistance au choc longitudinal Charpy-V KV jusqu'à 12 mm d'épaisseur de paroi est de 24 J à 20 °C
la résistance au choc longitudinal Charpy-V KV à partir de 12 mm d'épaisseur de paroi est de 16 J à 20 °C,
dans lequel les valeurs caractéristiques mécaniques Re, Rm, A5 sont déterminées selon la norme européenne EN 10002-1 et la résistance au choc longitudinal Charpy-V KV selon le procédé est déterminée selon la norme européenne EN 10045-1.

12. Procédé selon l'une quelconque des revendications 1 à 7, **caractérisé en ce que** l'alliage d'acier suivant est utilisé pour la fabrication du bâton :
| | |
|---|---|
| C | 0,14 - 0,22 |
| Si | 0,20 - 0,60 |
| Mn | 1,10 - 1,70 |
| S | 0,10 - 0,14 |
| Al | 0,002 - 0,060 |
| Ca | 0,0001 - 0,02 |
| O | max. 80 ppm |
| V | max. 0,5 |
| P | max. 0,1 |
| Pb | max. 0,1 |
| N | max. 0,15 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
et en option
| | |
|---|---|
| B | max. 0,01 |
le reste étant du fer ainsi que des impuretés liées à la fusion et des éléments concomitants, dans lequel le rapport Mn/S va de 7,9:1 à 17:1 en % en poids, dans lequel le produit semi-fini tubulaire est réglé sur des valeurs caractéristiques mécaniques suivantes :
| | |
|---|---|
| limite d'élasticité Re | min. 345 MPa |
| résistance à la traction Rm | min. 490 MPa |
| allongement à la rupture A5 | min. 20 %, |
dans lequel en option
la résistance au choc longitudinal Charpy-V KV jusqu'à 12 mm d'épaisseur de paroi est de 24 J à 20 °C
la résistance au choc longitudinal Charpy-V KV à partir de 12 mm d'épaisseur de paroi est de 16 J à 20 °C,
dans lequel les valeurs caractéristiques mécaniques Re, Rm, A5 sont déterminées selon la norme européenne EN 10002-1 et la résistance au choc longitudinal Charpy-V KV selon le procédé est déterminée selon la norme européenne EN 10045-1.

13. Procédé selon l'une quelconque des revendications 1 à 7, **caractérisé en ce que** l'alliage d'acier suivant est utilisé pour la fabrication du bâton :
| | |
|---|---|
| C | 0,16 - 0,23 |
| Si | 0,20 - 0,60 |
| Mn | 1,10 - 1,70 |
| S | 0,10 - 0,14 |
| Al | 0,002 - 0,060 |
| Ca | 0,0001 - 0,02 |
| O | max. 80 ppm |
| V | 0,06 - 0,17 |
| P | max. 0,1 |
| Pb | max. 0,1 |
| N | max. 0,15 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
et en option
| | |
|---|---|
| B | max. 0,01 |
le reste étant du fer ainsi que des impuretés liées à la fusion et des éléments concomitants, dans lequel le rapport Mn/S va de 7,9:1 à 17:1 en % en poids, dans lequel le produit semi-fini tubulaire est réglé sur des valeurs caractéristiques mécaniques suivantes :
| | |
|---|---|
| limite d'élasticité Re | min. 430 MPa |
| résistance à la traction Rm | min. 600 MPa |
| allongement à la rupture A5 | min. 17 %, |
dans lequel en option
la résistance au choc longitudinal Charpy-V KV jusqu'à 12 mm d'épaisseur de paroi est de 25 J à 20 °C
la résistance au choc longitudinal Charpy-V KV à partir de 12 mm d'épaisseur de paroi est de 17 J à 20 °C,
dans lequel les valeurs caractéristiques mécaniques Re, Rm, A5 sont déterminées selon la norme européenne EN 10002-1 et la résistance au choc longitudinal Charpy-V KV selon le procédé est déterminée selon la norme européenne EN 10045-1.

14. Procédé selon l'une quelconque des revendications 1 à 7, **caractérisé en ce que** l'alliage d'acier suivant est utilisé pour la fabrication du bâton :
| | |
|---|---|
| C | 0,04 - 0,14 |
| Si | max. 0,45 |
| Mn | 1,10 - 1,60 |
| S | 0,26 - 0,34 |
| Al | 0,002 - 0,060 |
| Ca | 0,0001 - 0,02 |
| O | max. 80 ppm |
| V | max. 0,5 |
| P | max. 0,1 |
| Pb | max. 0,1 |
| N | max. 0,15 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
et en option
| | |
|---|---|
| B | max. 0,01 |
le reste étant du fer ainsi que des impuretés liées à la fusion et des éléments concomitants, dans lequel le rapport Mn/S va de 3,3:1 à 6,2:1 en % en poids, dans lequel le produit semi-fini tubulaire est réglé sur des caractéristiques mécaniques suivantes :
| | |
|---|---|
| limite d'élasticité Re | min. 215 MPa |
| résistance à la traction Rm | min. 350 MPa |
| allongement à la rupture A5 | min. 9 %, |
dans lequel en option
la résistance au choc longitudinal Charpy-V KV jusqu'à 12 mm d'épaisseur de paroi est de 24 J à 20 °C
la résistance au choc longitudinal Charpy-V KV à partir de 12 mm d'épaisseur de paroi est de 16 J à 20 °C,
dans lequel les valeurs caractéristiques mécaniques Re, Rm, A5 sont déterminées selon la norme européenne EN 10002-1 et la résistance au choc longitudinal Charpy-V KV selon le procédé est déterminée selon la norme européenne EN 10045-1.

15. Procédé selon l'une quelconque des revendications 1 à 7, **caractérisé en ce que** l'alliage d'acier suivant est utilisé pour la fabrication du bâton :
| | |
|---|---|
| C | 0,14 - 0,22 |
| Si | max. 0,60 |
| Mn | 1,10 - 1,80 |
| S | 0,26 - 0,34 |
| Al | 0,002 - 0,060 |
| Ca | 0,0001 - 0,02 |
| O | max. 80 ppm |
| V | max. 0,5 |
| P | max. 0,1 |
| Pb | max. 0,1 |
| N | max. 0,15 |
| N+P | max. 0,2 |
| Bi | max. 0,1 |
| Te | max. 0,07 |
| Se | max. 0,2 |
| Ni | max. 2 |
| Cu | max. 0,8 |
| Nb | max. 0,3 |
| Ti | max. 0,5 |
et en option
| | |
|---|---|
| B | max. 0,01 |
le reste étant du fer ainsi que des impuretés liées à la fusion et des éléments concomitants, dans lequel le rapport Mn/S va de 3,3:1 à 6,9:1 en % en poids, dans lequel le produit semi-fini tubulaire est réglé sur des valeurs caractéristiques mécaniques suivantes :
| | |
|---|---|
| limite d'élasticité Re | min. 250 MPa |
| résistance à la traction Rm | min. 420 MPa |
| allongement à la rupture A5 | min. 9 %, |
dans lequel en option
la résistance au choc longitudinal Charpy-V KV jusqu'à 12 mm d'épaisseur de paroi est de 24 J à 20 °C
la résistance au choc longitudinal Charpy-V KV à partir de 12 mm d'épaisseur de paroi est de 16 J à 20 °C,
dans lequel les valeurs caractéristiques mécaniques Re, Rm, A5 sont déterminées selon la norme européenne EN 10002-1 et la résistance au choc longitudinal Charpy-V KV selon le procédé est déterminée selon la norme européenne EN 10045-1.
